# FASCICULE DE BREVET EUROPEEN

(11) **EP 0 153 258 B1**
(45) Date de publication et mention de la délivrance du brevet: **30.09.1987**
(21) Numéro de dépôt: 85420020.1
(22) Date de dépôt: 07.02.1985
(51) Int. Cl.: D03D 15/00

(54) **Tissu imitant la soie à base de fils polyester**
Gewebe zum Imitieren von Seide mit Polyesterfäden
Woven fabric imitating silk with polyester-threads

(30) Priorité: 21.02.1984 FR 8402794
(43) Date de publication de la demande: 28.08.1985
(73) Titulaire: MAISON BIANCHINI FERIER S.A. Société anonyme, F-69001 Lyon (FR)
(72) Inventeur: Hulard, Jean, F-69300 Caluire (FR)
(74) Mandataire: Laurent, Michel

## Description

La présente invention concerne un nouveau type de tissu réalisé à partir de fils chimiques, et plus particulièrement à partir de fils synthétiques à base de polyester, ce tissu imitant ceux réalisés à ce jour, notamment pour l'ameublement, à partir de fils de soie.

Un tissu imitant la soie à base de fils synthétiques, y compris polyester est connu du document DE-B-1 224 213.

Depuis la naissance des fils chimiques, que ce soit des fils artificiels ou des fils synthétiques, l'un des principaux problèmes- qu'ont cherché à résoudre les techniciens était celui de leur donner des caractéristiques telles qu'une fois transformés en tissu ou tricot, l'article obtenu présente les caractéristiques (aspect, toucher...) similaires à celles des fibres naturelles (coton, laine, soie...). La solution la plus simple, utilisée depuis très longtemps, a consisté à transformer les filaments continus en fibres discontinues, soit par coupe ou craquage, puis à travailler les fibres ainsi obtenues d'une manière similaire aux fibres naturelles. Outre qu'une telle solution nécessite une opération coûteuse et délicate à réaliser, il faut convenir que les filés obtenus à partir de telles fibres ne présentent pas des caractéristiques comparables à celles obtenues à partir de laine ou de coton. Par suite, en général, la plupart des fibres chimiques sont encore de nos jours utilisées en mélange avec des fibres naturelles.

D'autres techniques ont été envisagées plus récemment pour communiquer aux fils chimiques à base de filaments continus des caractéristiques similaires à celles des fibres naturelles en évitant de procéder à la découpe ou au craquage des filaments.

D'une manière générale, l'obtention de tels fils chimiques à filaments continus imitant les filés en fibres naturelles nécessite un traitement complémentaire effectué directement lors de l'opération de filage. Parmi les traitements développés à ce jour, on peut citer ceux qui consistent à faire passer les fils en sortie de filière sur une surface abrasive afin d'obtenir des brins cassés, à soumettre le filé à un traitement de fausse torsion dans des conditions particulières, à l'action d'une buse de soufflage...

Parmi les fils synthétiques proposés à ce jour pour imiter ceux à base de fibres naturelles, on peut citer celui commercialisé par la société RHONE POULENC FIBRES qui a fait l'objet de nombreuses publications, notamment celles parues dans la revue « INDUSTRIE TEXTILE - N° 1113 Juillet-Août 1981 - page 608 _{"}.

Ce fil, désigné par l'expression « F.A.F. est. comme il ressort de ce document, un fil continu multifilaments à base de polyester et est proposé essentiellement pour être utilisé en tissage pour obtenir des articles présentant un toucher coton ou laine.

Or on a trouvé, et c'est ce qui fait l'objet de la présente invention, qu'il était possible de réaliser à partir de tels fils, non seulement des articles à toucher coton ou laine mais également, et ce de manière tout à fait inattendue, des tissus qui imitent parfaitement ceux réalisés à ce jour à partir de la soie naturelle et qui sont utilisés notamment dans l'ameublement.

Ce résultat inattendu qui ne pouvait pas être prévu par les techniciens compte tenu des caractéristiques que présentent de tels fils et des applications envisagées à ce jour est obtenu, conformément à l'invention :
d'une part, en utilisant le fil polyester à aspect fibres précité uniquement en tant que trame,
d'autre part, en utilisant comme fil de chaîne un fil d'un type bien déterminé parmi tous ceux connus à ce jour, à savoir un fil à base de filaments de polyester présentant une section multilobée, ce fil ayant par ailleurs, avant tissage, reçu une torsion voile et ayant été soumis à un traitement thermique de rétraction.

Par ailleurs, les fils de trame à aspect fibre et les fils de chaîne seront, de préférence, teints en fils avant ourdissage et tissage.

De plus, l'aspect soie du tissu réalisé conformément à l'invention peut également être accentué en utilisant comme armure une armure satin afin de mettre en valeur la section multilobée du fil chaîne.

L'invention et les avantages qu'elle apporte seront cependant mieux compris grâce aux deux exemples de réalisation donnés ci-après à titre indicatif mais non limitatif.

### Exemple 1

On réalise un tissu Jacquard dont l'effet est constitué par de petits pois ayant un diamètre de 0,2 cm et espacés les uns des autres de 1,45 cm.

Le tissage est réalisé de manière conventionnelle, les effets étant obtenus par la trame et le fond étant à base d'une armure satin de cinq.

Conformément à l'invention, comme fil de trame, on utilise un fil de polyester, multifilamen- taire, de type F.A.F. de la société RHONE POULENC FIBRES, commercialisé sous la marque POMTELLA. Ce fil a un titre de 167 Dtex et comporte 66 brins. Il a été préalablement teint en fil avant utilisation.

Lors du tissage, la trame est insérée à raison de 26,6 coups/cm.

En ce qui concerne la chaîne, on utilise comme fils des fils de polyester-72 dtex/33 brins - les brins ayant une section multilobée.

Avant tissage, ces fils ont reçu une torsion voile de 600 tours/mètre et sont teints en fil. Ils reçoivent par ailleurs un traitement de rétraction, le faux de retrait étant tel que la torsion finale du fil est de l'ordre de 700 tours/mètre.

La densité en chaîne est de 100 fils/centimètre.

A la tombée du métier, on obtient un tissu qui, pour 130 cms de largeur pèse 196 grammes (par mètre carré : 143 grammes).

Ce tissu présentait un aspect et un toucher imitant parfaitement un article qui aurait été réalisé en totalité à partir de soie naturelle.

### Exemple 2

On réalise un tissu conforme à l'invention dont la chaîne est à disposition afin d'obtenir des rayures.

La trame est une trame similaire à celle de l'exemple 1, le tissage étant cependant réalisé en ayant une réduction de 29,5 coups/centimètre.

La chaîne est constituée par une alternance de fils polyester multilobés, ayant également reçu une torsion voile de 600 tours/mètre et un traitement de rétraction donnant une torsion finale d'environ 700 tours/mètre. Ces fils ont un titre de 72 dtex et 33 brins.

Les fils sont teints dans des coloris différents et l'ourdissage est réalisé de manière à avoir une alternance de 80 fils/centimètre dans une couleur et de 10 fils/centimètre dans une autre.

Le remettage est réalisé en plusieurs corps à disposition.

Dans les zones comportant 80 fils/centimètre, l'armure est une armure gros de tours alors que dans les autres, l'armure utilisée est une armure satin de cinq.

On obtient à la tombée du métier un tissu pesant 139 grammes/m² qui non seulement comporte des rayures d'aspect différent (par la couleur et l'armure) mais également a un toucher et un aspect imitant parfaitement un tissu similaire réalisé en totalité en soie naturelle.

Les deux exemples qui précèdent montrent bien les avantages apportés par l'invention et notamment le fait qu'il est possible d'obtenir, à partir de fils synthétiques, des tissus imitant parfaitement ceux réalisés en soie naturelle, ce qui est totalement inattendu, compte tenu du fait que les fils de trame utilisés étaient, à ce jour, proposés uniquement pour obtenir des touchers laine ou coton.

## Revendications

1. Tissu imitant la soie à base de fils polyester caractérisé par le fait qu'il comporte en combinaison :
des fils de trame constitués de fils multifilamentaires en polyester ayant subi un traitement préalable permettant de leur communiquer un aspect fibre,
des fils de chaîne constitués également de fils polyester multifilamentaires, à section multilobée, ces fils ayant par ailleurs, avant tissage, reçu une torsion voile et ayant été soumis à un traitement thermique de rétraction.

2. Tissu selon la revendication 1, caractérisé' par le fait que les fils de trame et les fils de chaîne sont préalablement teints avant tissage.

3. Tissu selon l'une des revendications 1 et 2, caractérisé par le fait qu'il représente des effets Jacquard, lesdits effets étant obtenus par la trame, le fond du tissu étant à base d'une armure satin.

4. Tissu selon l'une des revendications 1 et 2, caractérisé par le fait qu'il présente des effets de rayures obtenus par la combinaison d'une chaîne à disposition et l'utilisation d'armures différentes pour chaque type de rayure.

## Claims

1. Fabric imitating silk based on polyester threads, characterized in that it comprises, in combination :
weft threads consisting of multifilament polyester threads which have undergone a preliminary- treatment enabling them to impart a fibrous appearance, and
warp threads also consisting of multifilament polyester threads, of multilobar section, these threads having, moreover, before weaving, received a voile twist and having undergone a heat shrinkage treatment.

2. Fabric according to Claim 1, characterized in that the weft threads and the warp threads are predyed before weaving.

3. Fabric according to either of Claims 1 and 2, characterized in that it produces Jacquard effects, the said effects being produced by the weft, the background of the fabric being based on a satin pattern.

4. Fabric according to either of Claims 1 and 2, characterized in that it produces effects of stripes produced by the combination of a warp with the arrangement and use of different patterns for each type of stripe.

## Patentansprüche

1. Gewebe zum Imitieren von Seide mit Polyesterfäden, gekennzeichnet durch die Kombination folgender Merkmale :
Schußfäden aus Polyester-Multifilamenttäden, die einer Vorbehandlung unterzogen wurden, welche es erlaubt, ihnen ein faserartiges Aussehen zu verleihen,
Kettenfäden, die gleichfalls aus Polyester-Multifilamentfäden bestehen und einen mehrfach gelappten Querschnitt aufweisen, wobei diese Fäden darüberhinaus vor dem Weben einer Zug-Verdrehung ausgesetzt und einer thermischen Schrumpfung unterworfen wurden.

2. Gewebe nach Anspruch 1, dadurch gekennzeichnet, daß die Schußfäden und die Kettenfäden vor dem Weben gefärbt wurden.

3. Gewebe nach einem der Ansprüche 1 oder 2, dadurch gekennzeichnet, daß es Jacquard-Effekte aufweist, wobei diese Effekte durch den Schuß erhalten wurden und der Grund des Gewebes eine Satin-Bindung aufweist.

4. Gewebe nach einem der Ansprüche 1 oder 2, dadurch gekennzeichnet, daß es Streifeneffekte aufweist, die durch die Kombination der Bereitstellung einer Kette und die Verwendung von unterschiedichen Bindungen für jede Art von Streifen erreicht wurde.
